# EUROPÄISCHE PATENTSCHRIFT

(11) **EP 1 999 314 B1**
(45) Veröffentlichungstag und Bekanntmachung des Hinweises auf die Patenterteilung: **22.02.2017**
(21) Anmeldenummer: 07712497.2
(22) Anmeldetag: 09.03.2007
(51) Int. Cl.: D21H 17/43, D21H 21/18, D21H 17/23, D21H 17/42

(54) **VERFAHREN ZUR HERSTELLUNG VON PAPIER, PAPPE UND KARTON MIT HOHER TROCKENFESTIGKEIT**
METHOD FOR PRODUCING PAPER, PAPERBOARD AND CARDBOARD HAVING HIGH DRY STRENGTH
PROCÉDÉ DE FABRICATION DE PAPIER ET DE CARTON PRÉSENTANT UNE GRANDE RÉSISTANCE À SEC

(30) Priorität: 16.03.2006 EP 06111267
(43) Veröffentlichungstag der Anmeldung: 10.12.2008
(73) Patentinhaber: BASF SE, 67056 Ludwigshafen am Rhein (DE)
(72) Erfinder: RÜBENACKER, Martin, 67122 Altrip (DE); SCHALL, Norbert, 67354 Römerberg (DE); KRÜGER, Ellen, 67166 Otterstadt (DE)
(74) Vertreter: BASF IP Association
(86) Internationale Anmeldenummer: PCT/EP2007/052238
(87) Internationale Veröffentlichungsnummer: WO 2007/104716

(56) Entgegenhaltungen:
- EP-A2- 0 362 770
- EP-A2- 0 723 047
- EP-B1- 0 672 212
- WO-A-2004/061235
- WO-A-2006/056381
- DE-A1- 3 506 832
- DE-A1- 19 537 088
- US-A- 3 448 005

## Beschreibung

Die Erfindung betrifft ein Verfahren zur Herstellung von Papier, Pappe und Karton mit hoher Trockenfestigkeit durch getrennte Zugabe eines Vinylamineinheiten enthaltenden Polymers und einer polymeren anionischen Verbindung zu einem Papierstoff, Entwässern des Papierstoffs und Trocknen der Papierprodukte.

Zur Herstellung von Papier mit hoher Trockenfestigkeit ist es bekannt, auf die Oberfläche von bereits getrocknetem Papier verdünnte wässrige Lösungen von gekochter Stärke oder von synthetischen Polymerisaten aufzutragen, die jeweils als Trockenverfestiger wirken. Die Mengen an Trockenverfestigungsmittel betragen in der Regel 0,1 bis 6 Gew.-%, bezogen auf trockenes Papier. Da die Trockenverfestiger einschließlich der Stärke in einer wässrigen verdünnten Lösung aufgetragen werden - im allgemeinen beträgt die Polymer- bzw. Stärkekonzentration der wässrigen Präparationslösung zwischen 1% und 10 Gew.% - ist bei dem darauf folgenden Trocknungsprozess eine beträchtliche Menge an Wasser zu verdampfen. Der Trocknungsschritt ist daher sehr energieaufwendig. Die Kapazität der üblichen Trocknungseinrichtungen an Papiermaschinen ist aber in vielen Fällen nicht so groß, dass man bei der maximal möglichen Produktionsgeschwindigkeit der Maschine fahren könnte. Die Produktionsgeschwindigkeit der Papiermaschine muss vielmehr zurückgenommen werden, damit das Papier in ausreichendem Maße getrocknet wird.

Aus dem CA-Patent 1 110 019 ist ein Verfahren zur Herstellung von Papier mit hoher Trockenfestigkeit bekannt, bei dem man zum Papierstoff zunächst ein wasserlösliches kationisches Polymerisat, z. B. Polyethylenimin, zugibt und danach ein wasserlösliches anionisches Polymerisat, z. B. ein hydrolysiertes Polyacrylamid, zufügt und den Papierstoff auf der Papiermaschine unter Blattbildung entwässert. Die anionischen Polymerisate enthalten bis zu 30 mol% Acrylsäure einpolymerisiert.

Aus der DE-A 35 06 832 ist ein Verfahren zur Herstellung von Papier mit hoher Trockenfestigkeit bekannt, bei dem man zum Papierstoff zunächst ein wasserlösliches kationisches Polymerisat und anschließend ein wasserlösliches anionisches Polymerisat zugibt. Als anionische Polymerisate kommen beispielsweise Homo- oder Copolymerisate von ethylenisch ungesättigten C₃ - C₅-Carbonsäuren in Betracht. Die Copolymerisate enthalten mindestens 35 Gew.-% einer ethylenisch ungesättigten C₃ - C₅-Carbonsäure (z. B. Acrylsäure) einpolymerisiert. Als kationische Polymerisate werden in den Beispielen Polyethylenimin, Polyvinylamin, Polydiallyldimethylammoniumchlorid und mit Epichlorhydrin vernetzte Kondensationsprodukte aus Adipinsäure und Diethylentriamin beschrieben. Auch die Verwendung von partiell hydrolysierten Homo- und Copolymerisaten des N-Vinylformamids ist in Betracht gezogen worden. Der Hydrolysegrad der N-Vinylformamidpolymeren beträgt dabei mindestens 30 mol-% und beträgt vorzugsweise 50 bis 100 Mol-%.

Die JP-A 1999-140787 betrifft ein Verfahren zur Herstellung von Wellpappe, wobei man zur Verbesserung der Festigkeitseigenschaften eines Papierprodukts zum Papierstoff 0,05 bis 0,5 Gew.-%, bezogen auf trockenen Papierstoff, eines Polyvinylamins, das durch Hydrolyse von Polyvinylformamid mit einem Hydrolysegrad von 25 bis 100% zugänglich ist, in Kombination mit einem anionischen Polyacrylamid zugibt, den Papierstoff dann entwässert und trocknet.

Aus der WO 03/052206 ist ein Papierprodukt mit verbesserten Festigkeitseigenschaften bekannt, das dadurch erhältlich ist, dass man auf die Oberfläche eines Papierprodukts ein Polyvinylamin und eine polymere anionische Verbindung, die mit Polyvinylamin einen Polyelektrolytkomplex bilden kann, oder eine polymere Verbindung mit Aldehydfunktionen wie Aldehydgruppen enthaltende Polysaccharide aufbringt. Man erhält nicht nur eine Verbesserung der Trocken- und Nassfestigkeit des Papiers, sondern beobachtet auch eine Leimungswirkung der Behandlungsmittel.

DE 195 370 88 offenbart ein Verfahren zur Herstellung von trockenfest und naßfest ausgerüstetem Papier durch Zugabe von Kombinationen aus hydrophil modifizierten Polyisocyanaten und Vinylamineinheiten enthaltenden Polymerisaten.

Die EP 672 212 offenbart die alleinige Verwendung von hydrolysierten Copolymerisaten aus N-Vinylcarbonsäureamiden und monoethylenisch ungesättigten Carbonsäuren als Zusatz zum Papierstoff.

Die EP 362 770 und EP 723 047 offenbaren jeweils Kombinationen von Polyacrylamiden und Ligninsulfonat, die zuvor als Polyelektrolytkomplex hergestellt werden und als solcher dem Papierstoff zugesetzt werden. Darüber hinaus offenbaren beide Dokumente jeweils den Zusatz von Alum, welches eine Steigerung es pH-Werts verursacht. Dem Fachmann ist bekannt, dass Alum als Fixiermittel eingesetzt wird, um den Polelektrolytkomplex aus Polyacrylamid und Ligninsulfonat auf der Faser zu fixieren.

Aus WO 04/061235 ist ein Verfahren zur Herstellung von Papier, insbesondere Tissue, mit besonders hohen Nass- und/oder Trockenfestigkeiten bekannt, bei dem man zum Papierstoff zunächst ein wasserlösliches kationisches Polymerisat zugibt, das mindestens 1,5meq/g Polymer an primären Aminofunktionalitäten enthält und ein Molekulargewicht von wenigstens 10.000 Dalton aufweist. Besonders hervorgehoben werden hierbei partiell- und vollhydrolysierte Homopolymerisate des N-Vinylformamids. Anschließend wird ein wasserlösliches anionisches Polymerisat zugegeben, das anionische und/oder aldehydische Gruppen enthält. Als Vorteil dieses Verfahrens wird vor allem die Variabilität der beschriebenen Zweikomponentensysteme im Hinblick auf verschiedene Papiereigenschaften, darunter Nass- und Trockenfestigkeit, herausgestellt.

Aus EP-A 438 744 ist die Verwendung von Copolymerisaten aus beispielsweise N-Vinylformamid und Acrylsäure, Methacrylsäure und/oder Maleinsäure mit einem K-Wert von 8 bis 50 (bestimmt nach H. Fikentscher in 1 %-iger wässriger Lösung bei pH 7 und 25°C) sowie den daraus durch partielle oder vollständige Abspaltung von Formylgruppen aus dem einpolymerisierten Vinylformamid unter Bildung von Vinylamineinheiten erhältlichen Polymerisaten als Belagsverhinderer in wasserführenden Systemen wie Kesseln oder Rohren, bekannt.

Außerdem ist bekannt, dass man Copolymerisate, die durch Copolymerisieren von N-Vinylcarbonsäureamiden, monoethylenisch ungesättigten Carbonsäuren und gegebenenfalls anderen ethylenisch ungesättigten Monomeren und anschließende Hydrolyse der in den Copolymeren enthaltenden Vinylcarbonsäureeinheiten zu den entsprechenden Amin- bzw. Ammoniumeinheiten erhältlich sind, bei der Papierherstellung als Zusatz zum Papierstoff zur Erhöhung der Entwässerungsgeschwindigkeit und der Retention sowie der Trocken- und Nassfestigkeit des Papiers einsetzen kann, vgl. EP-B 672 212.

Aus der älteren DE-Anmeldung 10 2004 056 551.1 ist ein Verfahren zur Herstellung von Papier, Pappe und Karton mit hoher Trockenfestigkeit durch getrennte Zugabe eines Vinylamineinheiten enthaltenden Polymeren und einer polymeren anionischen Verbindung zu einem Papierstoff, Entwässern des Papierstoffs und Trocknen der Papierprodukte bekannt. Hierbei wird als polymere anionische Verbindung mindestens ein Copolymerisat eingesetzt, das erhältlich ist durch Copolymerisieren von
(a) mindestens eines N-Vinylcarbonsäureamids der Formel in der R¹, R² = H oder C₁- bis C₆-Alkyl bedeuten,
(b) mindestens eines Säuregruppen enthaltenden monoethylenisch ungesättigten Monomeren und/oder deren Alkalimetall-, Erdalkalimetall- oder Ammoniumsalzen und gegebenenfalls
(c) anderen monoethylenisch ungesättigten Monomeren, und gegebenenfalls
(d) Verbindungen, die mindestens zwei ethylenisch ungesättigte Doppelbindungen im Molekül aufweisen.

Außerdem ist bekannt, Ligninsulfonsäure und Ligninsulfonate als Dispergiermittel in Zement- und Gipsmörteln, als Flotationsmittel, als Zusatz bei der Futtermittelpelettierung, als Formsandbindemittel und als Agglomerierungsmittel bei der Erzverhüttung einzusetzen, vgl. Römpp, 9. Auflage, Georg Thieme Verlag Stuttgart, 1990, Seite 2511.

Der vorliegenden Erfindung liegt die Aufgabe zugrunde, ein weiteres Verfahren zur Herstellung von Papier mit hoher Trockenfestigkeit und möglichst niedriger Nassfestigkeit zur Verfügung zu stellen. Dabei soll gegenüber den bisher bekannten Verfahren die Trockenfestigkeit, insbesondere in Verpackungspapieren (z.B. Welle aus Altpapier, Fluting), weiter verbessert werden.

Die Aufgabe wird erfindungsgemäß gelöst mit einem Verfahren zur Herstellung von Papier, Pappe und Karton mit hoher Trockenfestigkeit durch getrennte Zugabe eines Vinylamineinheiten enthaltenden kationischen Polymeren und einer polymeren anionischen Verbindung zu einem Papierstoff, Entwässern des Papierstoffs und Trocknen der Papierprodukte, wenn man als polymere anionische Verbindung
(i) Ligninsulfonsäure und/oder ein Ligninsulfonat und
(ii) mindestens ein Copolymerisat einsetzt, das erhältlich ist durch Copolymerisieren von
   (a) mindestens eines N-Vinylcarbonsäureamids der Formel in der R¹, R² = H oder C₁- bis C₆-Alkyl bedeuten,
   (b) mindestens eines Säuregruppen enthaltenden monoethylenisch ungesättigten Monomeren und/oder deren Alkalimetall-, Erdalkalimetall- oder Ammoniumsalzen und gegebenenfalls
   (c) anderen monoethylenisch ungesättigten Monomeren, und gegebenenfalls
   (d) Verbindungen, die mindestens zwei ethylenisch ungesättigte Doppelbindungen im Molekül aufweisen
einsetzt.

Bei dem erfindungsgemäßen Verfahren wird dem Papierstoff als polymere kationische Komponente ein Vinylamineinheiten enthaltendes Polymer zugesetzt. Diese Verbindungen werden vorzugsweise als alleinige kationische Komponente eingesetzt. Man kann sie jedoch gegebenenfalls bis zu einem Anteil von 50 Gew.-% durch andere kationische Polymere wie kationische Poly(meth)acrylamide, Polydiallyldimethylammoniumchloride, Kondensate aus Dimethylamin und Epichlorhydrin oder Polydialkyl(meth)acrylamide ersetzen.

Als Vinylamineinheiten enthaltende kationische Polymere eignen sich sämtliche Polymere, die beispielsweise in der zum Stand der Technik zitierten WO 04/061235, Seite 12, Zeile 28 bis Seite 13, Zeile 21 sowie in Figur 1 angegeben sind. Die Molmasse M_{w} der Vinylamineinheiten enthaltenden Polymeren beträgt beispielsweise 1000 bis 5 Millionen und liegt meistens in dem Bereich von 5 000 bis 500 000, vorzugsweise 40 000 D bis 400 000 D.

Vinylamineinheiten enthaltende kationische Polymere sind beispielsweise erhältlich durch Polymerisieren mindestens eines Monomeren der Formel in der R¹, R² = H oder C₁- bis C₆-Alkyl bedeuten,

und anschließende teilweise oder vollständige Abspaltung der Gruppen -CO-R¹ aus den in das Polymerisat einpolymerisierten Einheiten der Monomeren I unter Bildung von Aminogruppen. Bei der Herstellung dieser Polymeren können sich bekanntlich in einer sekundären Reaktion aus Vinylamineinheiten und benachbarten Vinylformamideinheiten Amidineinheiten bilden. Für die hier beschriebenen kationischen Polymeren umfasst die Angabe von Vinylamineinheiten die Summe aus Vinylamin- und Amidineinheiten im Polymeren. Als Vinylamineinheiten enthaltendes Polymer setzt man beispielsweise ein zu mindestens 1 Mol-% hydrolysiertes Homopolymerisat von N-Vinylformamid ein. Polyvinylamin und/oder zu mindestens 50 Mol-% hydrolysierte Homopolymerisate des N-Vinylformamids werden bei dem erfindungsgemäßen Verfahren bevorzugt als kationische Komponente verwendet.

Bei dem erfindungsgemäßen Verfahren kann man als kationische Komponente auch amphotere Copolymerisate einsetzen, die Vinylamineinheiten enthalten und die mindestens 10 Mol-% mehr kationische als anionische Gruppen aufweisen. Solche amphoteren Polymerisate sind beispielsweise erhältlich durch Copolymerisation
(a) mindestens eines N-Vinylcarbonsäureamids der Formel in der R¹, R² = H oder C₁- bis C₆-Alkyl bedeuten,
(b) mindestens eines Säuregruppen enthaltenden monoethylenisch ungesättigten Monomeren und/oder deren Alkalimetall-, Erdalkalimetall- oder Ammoniumsalzen und gegebenenfalls
(c) anderen monoethylenisch ungesättigten Monomeren, und gegebenenfalls
(d) Verbindungen, die mindestens zwei ethylenisch ungesättigte Doppelbindungen im Molekül aufweisen
und anschließende teilweise oder vollständige Abspaltung der Gruppen -CO-R¹ aus den in das Polymerisat einpolymerisierten Einheiten der Monomeren I unter Bildung von Aminogruppen, wobei der Anteil der Aminogruppen im Copolymerisat um mindestens 10 Mol-% größer ist als der Anteil der Einheiten an Säuregruppen enthaltenden monoethylenisch ungesättigten Monomeren.

Diese Gruppe von Polymeren, die amphoter sind und die insgesamt mehr kationische als anionische Gruppen aufweisen, enthält beispielsweise bis maximal 35 Mol-%, vorzugsweise bis maximal 10 Mol-% mindestens eines Säuregruppen enthaltenden Monomers der Gruppe (b) einpolymerisiert.

Als polymere anionische Verbindung kommt erfindungsgemäß Ligninsulfonsäure und/oder ein Ligninsulfonat in Betracht. Nähere Angaben zu diesen Produkten findet man beispielsweise in der obengenannten Literaturstelle Römpp, 9. Auflage, G. Thieme Verlag Stuttgart, 1990, Seite 2511 und in Ullmann's Encyclopedia of Industrial Chemistry, 5. Completely Revised Edition, Volume A15, Seiten 311 bis 314. Ligninsulfonsäure entsteht bei der Celluloseherstellung durch Sulfitaufschluß von Holz, wobei Lignin mit schwefliger Säure reagiert. Es wird hierbei an den C₃-Seitenketten der Phenylpropaneinheiten sulfoniert. In Abhängigkeit von den beim Aufschluß des Holzes eingesetzten Chemikalien entstehen dabei Ligninsulfonsäure oder Lingninsulfonate beispielsweise die Natrium-, Kalium-, Ammonium-, Magnesium- oder Calciumsalze der Ligninsulfonsäure. Ligninsulfonsäure sowie die genannten Salze der Ligninsulfonsäure sind in Wasser löslich. Die Molmasse der Ligninsulfonsäure beträgt beispielsweise 10 000 bis 200 000 g/mol. Ligninsulfonate werden z. B. aus den Sulfitablaugen (Schwarzlauge) der Celluloseherstellung gewonnen.

Bei dem erfindungsgemäßen Verfahren dosiert man z. B. zu einem Papierstoff nacheinander Ligninsulfonsäure und/oder mindestens ein Ligninsulfonat und danach mindestens ein Vinylamineinheiten enthaltendes Polymer. Man kann jedoch auch zunächst ein Vinylamineinheiten enthaltendes Polymer und anschließend Ligninsulfonsäure und/oder ein Ligninsulfonat zu einem Papierstoff geben und ihn dann unter Blattbildung entwässern. Wesentlich ist lediglich, dass man kationisches Polymer und die anionische Komponente getrennt voneinander dosiert. Ligninsulfonsäure und/oder Ligninsulfonat werden beispielsweise in einer Menge von 0,1 bis 10 Gew.-%, vorzugsweise 0,2 bis 5 Gew.-% und insbesondere 0,5 bis 2 Gew.-%, bezogen auf trockenen Papierstoff, eingesetzt.

Als Ligninsulfonat werden beispielsweise die wasserlöslichen Natrium-, Kalium-, Ammonium-, Calcium-, Magnesiumsalze oder deren Mischungen eingesetzt. Vorzugsweise verwendet man die Natrium-, Ammonium- und Calciumsalze.

Vinylamineinheiten enthaltendes Polymer und Ligninsulfonsäure und/oder Ligninsulfonat werden bei dem erfindungsgemäßen Verfahren beispielsweise im Gewichtsverhältnis 5 : 1 bis 1 : 5, vorzugsweise im Gewichtsverhältnis 2 : 1 bis 1 : 2 eingesetzt.

Erfindungsgemäß setzt man Ligninsulfonsäure und/oder Ligninsulfonat zusammen mit einem anionischen Copolymerisat eines N-Vinylcarbonsäureamids ein. Die Dosierung dieser beiden Komponenten kann dabei getrennt oder auch als Mischung erfolgen. Vorzugsweise dosiert man jedoch zunächst Ligninsulfonat und anschließend das anionionische Polymer, man kann die Dosierreihenfolge dieser Verbindungen jedoch auch umkehren. So verwendet man erfindungsgemäß beispielsweise als polymere anionische Verbindung
(i) Ligninsulfonsäure und/oder ein Ligninsulfonat und
(ii) mindestens ein Copolymerisat, das erhältlich ist durch Copolymerisation von
   (a) mindestens eines N-Vinylcarbonsäureamids der Formel in der R¹, R² = H oder C₁- bis C₆-Alkyl bedeuten,
   (b) mindestens eines Säuregruppen enthaltenden monoethylenisch ungesättigten Monomeren und/oder deren Alkalimetall-, Erdalkalimetall- oder Ammoniumsalzen und gegebenenfalls
   (c) anderen monoethylenisch ungesättigten Monomeren, und gegebenenfalls
   (d) Verbindungen, die mindestens zwei ethylenisch ungesättigte Doppelbindungen im Molekül aufweisen.

Vorzugsweise setzt man als polymere anionische Verbindung (ii) ein Copolymerisat ein, das erhältlich ist durch Copolymerisieren von
(a) N-Vinylformamid,
(b) Acrylsäure, Methacrylsäure und/oder deren Alkali- oder Ammoniumsalzen und gegebenenfalls
(c) anderen monoethylenisch ungesättigten Monomeren.

Die polymere anionische Verbindung (ii) enthält beispielsweise
(a) 10 bis 95 Mol-% Einheiten der Formel I
(b) 5 bis 90 Mol-% Einheiten einer monoethylenisch ungesättigten Carbonsäure mit 3 bis 8 C-Atomen im Molekül und/oder deren Alkalimetall-, Erdalkalimetall- oder Ammoniumsalze und
(c) 0 bis 30 Mol-% Einheiten mindestens eines anderen monoethylenisch ungesättigten Monomeren.

Diese Verbindungen können dahingehend modifiziert sein, dass sie zusätzlich noch mindestens eine Verbindung mit mindestens zwei ethylenisch ungesätigten Doppelbindungen im Molekül einpolymerisiert enthalten. Wenn man die Monomeren (a) und (b) oder (a), (b) und (c) in Gegenwart einer solchen Verbindung copolymerisiert, erhält man verzweigte Copolymerisate. Dabei sind die Mengenverhältnisse und Reaktionsbedingungen so zu wählen, dass noch wasserlösliche Polymere erhalten werden. Unter Umständen kann es dazu notwendig sein, Polymerisationsregler einzusetzen. Verwendung finden können alle bekannten Regler wie z.B. Thiole, sec. Alkohole, Sulfite, Phosphite, Hypophosphite, Thiosäuren, Aldehyde usw. (nähere Angaben findet man z.B. in EP-A 438 744, Seite 5, Zeilen 7-12). Die verzweigten Copolymerisate enthalten beispielsweise
(a) 10 bis 95 Mol-% Einheiten der Formel I
(b) 5 bis 90 Mol-% Einheiten eines Säuregruppen enthaltenden monoethylenisch ungesättigten Monomeren und/oder deren Alkalimetall-, Erdalkalimetall- oder Ammoniumsalzen,
(c) 0 bis 30 Mol-% Einheiten mindestens eines anderen monoethylenisch ungesättigten Monomeren und
(d) 0 bis 2 Mol-%, vorzugsweise 0,001 bis 1 Mol-% mindestens einer Verbindung mit mindestens zwei ethylenisch ungesättigten Doppelbindungen
einpolymerisiert.

Beispiele für Monomere der Gruppe (a) sind N-Vinylformamid, N-Vinyl-N-methylformamid, N-Vinylacetamid, N-Vinyl-N-methylacetamid, N-Vinyl-N-ethylacetamid, N-Vinyl-N-methylpropionamid und N-Vinylpropionamid. Die Monomeren der Gruppe (a) können allein oder in Mischung bei der Copolymerisation mit den Monomeren der anderen Gruppen eingesetzt werden.

Als Monomere der Gruppe (b) kommen insbesondere monoethylenisch ungesättigte Carbonsäuren mit 3 bis 8 C-Atomen sowie die wasserlöslichen Salze dieser Carbonsäuren in Betracht. Zu dieser Gruppe von Monomeren gehören beispielsweise Acrylsäure, Methacrylsäure, Dimethacrylsäure, Ethacrylsäure, Maleinsäure, Fumarsäure, Itaconsäure, Mesaconsäure, Citraconsäure, Methylenmalonsäure, Allylessigsäure, Vinylessigsäure und Crotonsäure. Als Monomere der Gruppe (b) eignen sich außerdem Sulfogruppen enthaltende Monomere wie Vinylsulfonsäure, Acrylamido-2-methylpropansulfonsäure und Styrolsulfonsäure sowie Vinylphosphonsäure. Die Monomeren dieser Gruppe können allein oder in Mischung miteinander, in teilweise oder in vollständig neutralisierter Form bei der Copolymerisation eingesetzt werden. Zur Neutralisation verwendet man beispielsweise Alkalimetall- oder Erdalkalimetallbasen, Ammoniak, Amine und/oder Alkanolamine. Beispiele hierfür sind Natronlauge, Kalilauge, Soda, Pottasche, Natriumhydrogencarbonat, Magnesiumoxid, Calciumhydroxid, Calciumoxid, Triethanolamin, Ethanolamin, Morpholin, Diethylentriamin oder Tetraethylenpentamin. Die Monomeren der Gruppe (b) werden bei der Copolymerisation vorzugsweise in teilweise neutralisierter Form eingesetzt.

Die Copolymerisate können zur Modifizierung gegebenenfalls Monomere der Gruppe (c) in einpolymerisierter Form enthalten z.B. Ester von ethylensich ungesättigten C₃- bis C₅-Carbonsäuren wie Methylacrylat, Ethylacrylat, n-Butylacrylat, Isobutylacrylat, Isobutylmethacrylat, Methylmethacrylat, Ethylmethacrylat sowie Vinylester z.B. Vinylacetat oder Vinylpropionat, oder andere Monomere wie N-Vinylpyrrolidon, N-Vinylimidazol, Acrylamid und/oder Methacrylamid.

Eine weitere Modifizierung der Copolymerisate ist dadurch möglich, dass man bei der Copolymerisation Monomere (d) einsetzt, die mindestens zwei Doppelbindungen im Molekül enthalten, z. B. Methylenbisacrylamid, Glykoldiacrylat, Glykoldimethacrylat, Gylcerintriacrylat, Triallylamin, Pentaerythrittriallylether, mindestens zweifach mit Acrylsäure und/oder Methacrylsäure veresterte Polyalkylenglykole oder Polyole wie Pentaerythrit, Sobit oder Glukose. Falls mindestens ein Monomer der Gruppe (d) bei der Copolymerisation eingesetzt wird, so betragen die angewendeten Mengen bis zu 2 Mol-%, z. B. 0,001 bis 1 Mol-%.

Die Copolymerisation der Monomeren erfolgt in bekannter Weise in Gegenwart von radikalischen Polymerisationsinitiatoren und gegebenenfalls in Gegenwart von Polymerisationsreglern, vgl. EP-B 672 212, Seite 4, Zeilen 13 - 37 oder EP-A 438 744, Seite 2, Zeile 26 bis Seite 8,Zeile 18.

Als polymere anionische Verbindung (ii) setzt man vorzugsweise ein Copolymerisat ein, das
(a) 50 bis 90 Mol-% N-Vinylformamid,
(b) 10 bis 50 Mol-% Acrylsäure, Methacrylsäure und/oder deren Alkali- oder Am moniumsalze und gegebenenfalls
(c) 0 bis 30 Mol-% mindestens eines anderen monoethylenisch ungesättigten Monomeren einpolymerisiert enthält.

Die mittleren Molmassen M_{W} der anionischen Polymeren (ii) betragen beispielsweise 30 000 D bis 10 Millionen D, vorzugsweise 100 000 D bis 1 Million D. Diese Polymeren haben beispielsweise K-Werte (bestimmt nach H. Fikentscher in 5%iger wässriger Kochsalzlösung bei pH 7, einer Polymerkonzentration von 0,5 Gew.-% und einer Temperatur von 25°C) in dem Bereich von 20 bis 250, vorzugsweise 50 bis 150.

Gegenstand der Erfindung ist außerdem die Verwendung von einer erfindungsgemäßen polymeren anionischen Verbindung als Zusatz zum Papierstoff bei der Herstellung von Papier, Pappe und Karton in Gegenwart mindestens eines Vinylamineinheiten enthaltenden kationischen Polymeren zur Erhöhung der Trockenfestigkeit.

In einer bevorzugten Ausführungsform der Erfindung dosiert man zunächst Ligninsulfonsäure und/oder Linginsulfonat zum Papierstoff, fügt dann das Vinylamineinheiten enthaltende Polymer zu und entwässert anschließend den Papierstoff. Besonders bevorzugt ist eine Ausführungsform des erfindungsgemäßen Verfahrens, wobei man nach Zusatz von Ligninsulfonsäure und/oder Ligninsulfonat und mindestens eines Vinylamineinheiten enthaltenden Polymeren zum Papierstoff noch ein anionisches Vinylcarbonsäureamideinheiten enthaltendes Copolymerisat zusetzt, das erhältlich ist durch Copolymerisieren von
(a) mindestens eines N-Vinylcarbonsäureamids der Formel in der R¹, R² = H oder C₁- bis C₆-Alkyl bedeuten,
(b) mindestens eines Säuregruppen enthaltenden monoethylenisch ungesättigten Monomeren und/oder deren Alkalimetall-, Erdalkalimetall- oder Ammoniumsalzen und gegebenenfalls
(c) anderen monoethylenisch ungesättigten Monomeren, und gegebenenfalls
(d) Verbindungen, die mindestens zwei ethylenisch ungesättigte Doppelbindungen im Molekül aufweisen.

Danach wird der Papierstoff entwässert.

Als Faserstoffe zur Herstellung der Pulpen kommen sämtliche dafür gebräuchlichen Qualitäten in Betracht, z. B. Holzstoff, gebleichter und ungebleichter Zellstoff sowie Papierstoffe aus allen Einjahrespflanzen. Zu Holzstoff gehören beispielsweise Holzschliff, thermomechanischer Stoff (TMP), chemo-thermomechanischer Stoff (CTMP), Druckschliff, Halbzellstoff, Hochausbeute-Zellstoff und Refiner Mechanical Pulp (RMP). Als Zellstoff kommen beispielsweise Sulfat-, Sulfit- und Natronzellstoffe in Betracht. Vorzugsweise verwendet man ungebleichten Zellstoff, der auch als ungebleichter Kraftzellstoff bezeichnet wird oder einen Papierstoff aus Altpapier. Geeignete Einjahrespflanzen zur Herstellung von Papierstoffen sind beispielsweise Reis, Weizen, Zuckerrohr und Kenaf. Zur Herstellung der Pulpen wird meistens Altpapier verwendet, das entweder allein oder in Mischung mit anderen Faserstoffen eingesetzt wird oder man geht von Fasermischungen aus einem Primärstoff und zurückgeführtem gestrichenem Ausschuß aus, z. B. gebleichtes Kiefernsulfat in Mischung mit zurückgeführtem gestrichenem Ausschuß. Die Entwässerung des Papierstoffs erfolgt üblicherweise auf dem Sieb einer Papiermaschine. Das erfindungsgemäße Verfahren hat insbesondere Bedeutung für die Herstellung von Papier und Pappe aus Altpapier, weil es die Festigkeitseigenschaften der zurückgeführten Fasern deutlich erhöht.

Der pH-Wert der Stoffsuspension liegt beispielsweise in dem Bereich von 4,5 bis 8, meisten bei 6 bis 7,5. Zur Einstellung des pH-Wertes kann man beispielsweise eine Säure wie Schwefelsäure oder Aluminiumsulfat verwenden.

Das Vinylamineinheiten enthaltende Polymere, d.h. die kationische Komponente der zum Papierstoff zu dosierenden Polymeren, wird bei dem erfindungsgemäßen Verfahren beispielsweise zum Dickstoff oder vorzugsweise zu einem Dünnstoff zugegeben. Die Zugabestelle liegt vorzugsweise vor den Sieben, kann jedoch auch zwischen einer Scherstufe und einem Screen oder danach liegen. Auch die anionische Komponente wird vorzugsweise zum Dünnstoff dosiert.

In einer besonders bevorzugten Ausführungsform des erfindungsgemäßen Verfahrens dosiert man zunächst Ligninsulfonsäure bzw. Ligninsulfonat, danach als alleinige kationische Komponente ein Vinylamingruppen enthaltendes Polymer und anschließend ein anionisches Polymerisat von Vinylformamid. Man kann jedoch auch zuerst die kationische Komponente (Vinylamineinheiten enthaltendes Polymer als alleinige kationische Komponente) zum Papierstoff zugeben und die anionische Komponente gleichzeitig, jedoch getrennt von der kationischen Komponente zum Papierstoff dosieren. Das Vinylamineinheiten enthaltende Polymer wird beispielsweise in einer Menge von 0,05 bis 2,0 Gew.-%, vorzugsweise 0,1 bis 1 Gew.-%, bezogen auf trockenen Papierstoff, eingesetzt. Das Verhältnis von kationischer Komponente (Vinylamineinheiten enthaltendem Polymer) zu polymerer anionischer Komponente (Ligninsulfonsäure und/oder Ligninsulfonat bzw. Kombination von Ligninsulfonsäure und/oder Ligninsulfonat mit mindestens einem anionischen Polymerisat von Vinylformamid) beträgt beispielsweise 5 : 1 bis 1 : 5 und liegt vorzugsweise in dem Bereich von 2 : 1 bis 1 : 2.

Nach dem erfindungsgemäßen Verfahren erhält man Papierprodukte, die gegenüber den Verfahren des Standes der Technik ein höheres Trockenfestigkeitsniveau bei gleichzeitig niedriger Nassfestigkeit aufweisen. Diese Papiere weisen, verglichen mit bekannten Papierprodukten, insbesondere einen hohen CMT-Wert auf.

Die in den folgenden Beispielen angegebenen Teile sind Gewichtsteile, die Prozentangaben beziehen sich auf das Gewicht der Stoffe. Der K-Wert der Polymerisate wurde nach H. Fikentscher, Cellulose-Chemie, Band 13, 58 - 64 und 71 - 74 (1932) bei einer Temperatur von 20°C in 5 gew.-%igen wässrigen Kochsalzlösungen bei einem pH-Wert von 7 und einer Polymerkonzentration von 0,5% bestimmt. Dabei bedeutet K = k * 1000.

Für die einzelnen Tests wurden in Laborversuchen Blätter in einem Rapid-Köthen-Laborblattbildner hergestellt. Die Nassreißlänge wurde gemäss DIN 53 112, Blatt 2 bestimmt. Die Ermittlung des CMT-Wertes erfolgte nach DIN 53 143, der Streifenstauchwiderstand (SCT-Wert) wurde nach DIN 54518 und der Trockenberstdruck nach DIN 53 141 gemessen.

### Beispiele

Aus 100% gemischtem Altpapier wurde zunächst eine 4%ige wässrige Stoffsuspension hergestellt, die dann auf eine Stoffdichte von 0,4% verdünnt wurde. Der pH-Wert der Suspension betrug 7,1, der Mahlgrad des Stoffs 40° Schopper-Riegler (°SR). Die Stoffsuspension enthielt 0,27% eines handelsüblichen Entschäumers (Afranil® SLO). Sie wurde dann in 9 gleiche Teile geteilt und gemäß Vergleichsbeispiel 1 bzw. gemäß den Beispielen 1 bis 8 in Gegenwart der in Tabelle 1 angegebenen Polymeren auf einem Rapid-Köthen-Blattbildner zu Blättern einer Flächenmasse von 120 bis 130 g/m² verarbeitet. Um die Ergebnisse miteinander vergleichen zu können, wurden die einzelnen Messwerte auf Blätter eines Flächengewichts von 120 g/m² umgerechnet. Die so erhaltenen Ergebnisse sind in Tabelle 1 angegeben.

### Vergleichsbeispiel 1

Aus der oben beschriebenen Stoffsuspension wurde ohne weitere Zusätze ein Blatt gebildet.

### Beispiele 1 bis 8

Folgende Polymere wurden verwendet:
Als Ligninsulfonat wurde eine handelsübliche 54,69 %ige wässrige Lösung des Calciumsalzes von Ligninsulfonsäure eingesetzt.
PVAm 1: Als kationisches Polymer wurde ein zu 50% hydrolysiertes Homopolymerisat von N-Vinylformamid in Form einer 13 %igen wässrigen Lösung eingesetzt. Das Polymer hatte eine Molmasse M_{w} von 400 000.
Anionisches Polymer 1: Copolymerisat aus 70 % N-Vinylformamid und 30% Natriumacrylat einer Molmasse M_{w} von 400 000.

In den Beispielen 1 bis 8 dosierte man in jeweils eine Probe des oben beschriebenen Papierstoffs zunächst die in Tabelle 1 jeweils angegebenen Mengen an Ligninsulfonat, durchmischte die Probe, gab dann nach einer Verweilzeit von 20 Sekunden das kationische Polymer (PVAm 1) zu, durchmischte die Probe wiederum, fügte nach einer Verweilzeit von 20 Sekunden das anionische Polymer 1 zu, durchmischte den so erhaltenen Papierstoff und entwässerte ihn anschließend auf einem Rapid-Köthen-Blattbildner. Die auf Blätter mit einem Flächengewicht von 120 g/m² umgerechneten Werte für den Trockenberstdruck, den SCT-Wert und den CMT-Wert sind in Tabelle 1 angegeben.

**Tabelle 1**

| Vergleichsbsp. | 1 | | | | | | | | |
|---|---|---|---|---|---|---|---|---|---|
| Beispiel | | 1 | 2 | 3 | 4 | 5 | 6 | 7 | 8 |
| Ligninsulfonat [%] | - | 0,5 | 1,0 | 1,5 | 1,0 | 2,0 | 3,0 | 0,5 | 1,0 |
| PVAm 1 [%] | - | 0,5 | 0,5 | 0,5 | 1,0 | 1,0 | 1,0 | 0,5 | 0,5 |
| Anionisches Polymer [%] | - | - | - | - | - | - | - | 0,5 | 0,5 |
| Trockenberstdruck [kPa] | 318,0 | 358,8 | 357,6 | 357,8 | 394,2 | 376,8 | 388,5 | 417,7 | 415,6 |
| Steigerung [%] | 0 | 13 | 12 | 13 | 24 | 18 | 22 | 31 | 31 |
| SCT-Wert [kN/m] | 1,88 | 2,09 | 2,11 | 2,09 | 2,22 | 2,36 | 2,21 | 2,48 | 2,42 |
| Steigerung [%] | 0 | 11 | 12 | 11 | 18 | 26 | 17 | 32 | 29 |
| CMT-Wert [N] | 116,5 | 156,83 | 158,6 | 150,24 | 166,8 | 171,6 | 175,2 | 170,3 | 182,2 |
| Steigerung [%] | 0 | 35 | 36 | 29 | 43 | 47 | 50 | 46 | 56 |

## Patentansprüche

1. Verfahren zur Herstellung von Papier, Pappe und Karton mit hoher Trockenfestigkeit durch getrennte Zugabe eines Vinylamineinheiten enthaltenden kationischen Polymeren und einer polymeren anionischen Verbindung zu einem Papierstoff, Entwässern des Papierstoffs und Trocknen der Papierprodukte, **dadurch gekennzeichnet, dass** man als polymere anionische Verbindung
(i) Ligninsulfonsäure und/oder ein Ligninsulfonat und
(ii) mindestens ein Copolymerisat einsetzt, das erhältlich ist durch Copolymerisieren von
(a) mindestens eines N-Vinylcarbonsäureamids der Formel in der R¹, R² = H oder C₁- bis C₆-Alkyl bedeuten,
(b) mindestens eines Säuregruppen enthaltenden monoethylenisch ungesättigten Monomeren und/oder deren Alkalimetall-, Erdalkalimetall- oder Ammoniumsalzen und gegebenenfalls
(c) anderen monoethylenisch ungesättigten Monomeren, und gegebenenfalls
(d) Verbindungen, die mindestens zwei ethylenisch ungesättigte Doppelbindungen im Molekül aufweisen
einsetzt.

2. Verfahren nach Anspruch 1, **dadurch gekennzeichnet, dass** man als Vinylamineinheiten enthaltendes kationisches Polymer mindestens eine Verbindung einsetzt, die erhältlich ist durch Polymerisieren mindestens eines Monomeren der Formel in der R¹, R² = H oder C₁- bis C₆-Alkyl bedeuten,
und anschließende teilweise oder vollständige Abspaltung der Gruppen -CO-R¹ aus den in das Polymerisat einpolymerisierten Einheiten der Monomeren I unter Bildung von Aminogruppen.

3. Verfahren nach Anspruch 1 oder 2, **dadurch gekennzeichnet, dass** man als Vinylamineinheiten enthaltendes kationisches Polymer ein zu mindestens 1 Mol-% hydrolysiertes Homopolymerisat von N-Vinylformamid einsetzt.

4. Verfahren nach einem der Ansprüche 1 bis 3, **dadurch gekennzeichnet, dass** man als Vinylamineinheiten enthaltendes kationisches Polymer ein Copolymerisat einsetzt, das erhältlich ist durch Copolymerisation
(a) mindestens eines N-Vinylcarbonsäureamids der Formel in der R¹, R² = H oder C₁- bis C₆-Alkyl bedeuten,
(b) mindestens eines Säuregruppen enthaltenden monoethylenisch ungesättigten Monomeren und/oder deren Alkalimetall-, Erdalkalimetall- oder Ammoniumsalalzen und gegebenenfalls
(c) anderen monoethylenisch ungesättigten Monomeren, und gegebenenfalls
(d) Verbindungen, die mindestens zwei ethylenisch ungesättigte Doppelbindungen im Molekül aufweisen
und anschließende teilweise oder vollständige Abspaltung der Gruppen -CO-R¹ aus den in das Polymerisat einpolymerisierten Einheiten der Monomeren I unter Bildung von Aminogruppen, wobei der Anteil der Aminogruppen im Copolymerisat um mindestens 10 Mol-% größer ist als der Anteil der Einheiten an Säuregruppen enthaltenden monoethylenisch ungesättigten Monomeren.

5. Verfahren nach einem der Ansprüche 1 bis 4, **dadurch gekennzeichnet, dass** man als Vinylaminheiten enthaltendes kationisches Polymer Polyvinylamin und/oder ein zu mindestens 50 Mol-% hydrolysiertes Homopolymerisat des N-Vinylformamids einsetzt.

6. Verfahren nach einem der Ansprüche 1 bis 5, **dadurch gekennzeichnet, dass** man als Ligninsulfonat die wasserlöslichen Natrium-, Kalium-, Ammonium-, Calcium-, Magnesiumsalze oder deren Mischungen einsetzt.

7. Verfahren nach einem der Ansprüche 1 bis 6, **dadurch gekennzeichnet, dass** man das Vinylamineinheiten enthaltende kationische Polymer in einer Menge von 0,05 bis 2,0 Gew.-%, bezogen auf trockenen Papierstoff, einsetzt.

8. Verfahren nach einem der Ansprüche 1 bis 7, **dadurch gekennzeichnet, dass** man das Vinylamineinheiten enthaltende kationische Polymer und Ligninsulfonsäure und/oder Ligninsulfonat im Gewichtsverhältnis 5 : 1 bis 1 : 5 einsetzt.

9. Verfahren nach einem der Ansprüche 1 bis 8, **dadurch gekennzeichnet, dass** man das Vinylamineinheiten enthaltende kationische Polymer und Ligninsulfonsäure und/oder Ligninsulfonat im Gewichtsverhältnis 2 : 1 bis 1 : 2 einsetzt.

10. Verfahren nach einem der Ansprüche 1 bis 9, **dadurch gekennzeichnet, dass** man zunächst Ligninsulfonsäure und/oder Linginsulfonat zum Papierstoff dosiert, dann das Vinylamineinheiten enthaltende kationische Polymer zufügt und anschließend den Papierstoff entwässert.

11. Verfahren nach einem der Ansprüche 1 bis 9, **dadurch gekennzeichnet, dass** man zunächst das Vinylamineinheiten enthaltende kationische Polymer zum Papierstoff dosiert, dann Ligninsulfonsäure und/oder Ligninsulfonat zufügt und danach den Papierstoff entwässert.

12. Verfahren nach Anspruch 10, **dadurch gekennzeichnet, dass** man nach Zusatz von Ligninsulfonsäure und/oder Ligninsulfonat und mindestens eines Vinylamineinheiten enthaltenden kationischen Polymeren zum Papierstoff noch ein anionisches Vinylcarbonsäureamideinheiten enthaltendes Copolymerisat zusetzt, das erhältlich ist durch Copolymerisieren von
(a) mindestens eines N-Vinylcarbonsäureamids der Formel in der R¹, R² = H oder C₁- bis C₆-Alkyl bedeuten,
(b) mindestens eines Säuregruppen enthaltenden monoethylenisch ungesättigten Monomeren und/oder deren Alkalimetall-, Erdalkalimetall- oder Ammoniumsalzen und gegebenenfalls
(c) anderen monoethylenisch ungesättigten Monomeren, und gegebenenfalls
(d) Verbindungen, die mindestens zwei ethylenisch ungesättigte Doppelbindungen im Molekül aufweisen.

13. Verwendung einer polymeren anionischen Verbindung nach Anspruch 1 als Zusatz zum Papierstoff bei der Herstellung von Papier, Pappe und Karton in Gegenwart mindestens eines Vinylamineinheiten enthaltenden kationischen Polymeren zur Erhöhung der Trockenfestigkeit.

## Claims

1. A process for the production of paper, board and cardboard having high dry strength by separate addition of a cationic polymer comprising vinylamine units and of a polymeric anionic compound to a paper stock, draining of the paper stock and drying of the paper products, wherein
(i) ligninsulfonic acid and/or a ligninsulfonate and
(ii)at least one copolymer which is obtainable by copolymerization of
(a) at least one N-vinylcarboxamide of the formula where R¹, R² is H or C₁- to C₆-alkyl,
(b) at least one monoethylenically unsaturated monomer comprising acid groups and/or the alkali metal, alkaline earth metal or ammonium salts thereof and optionally
(c) other monoethylenically unsaturated monomers, and optionally
(d) compounds which have at least two ethylenically unsaturated double bonds in the molecule
are used as the polymeric anionic compound.

2. The process according to claim 1, wherein at least one compound which is obtainable by polymerization of at least one monomer of the formula where R¹, R² are H or C₁- to C₆-alkyl,
and subsequent partial or complete elimination of the -CO-R¹ groups from those units of the monomers I which are incorporated as polymerized units in the polymer with formation of amino groups is used as the cationic polymer comprising vinylamine units.

3. The process according to claim 1 or 2, wherein an N-vinylformamide homopolymer having a degree of hydrolysis of at least 1 mol% is used as the cationic polymer comprising vinylamine units.

4. The process according to any of claims 1 to 3, wherein a copolymer which is obtainable by copolymerization of
(a) at least one N-vinylcarboxamide of the formula where R¹, R² are H or C₁- to C₆-alkyl,
(b) at least one monoethylenically unsaturated monomer comprising acid groups and/or the alkali metal, alkaline earth metal or ammonium salts thereof and optionally
(c) other monoethylenically unsaturated monomers and optionally
(d) compounds which have at least two ethylenically unsaturated double bonds in the molecule
and subsequent partial or complete elimination of the -CO-R¹
groups from those units of the monomers I which are incorporated in the polymer in the form of polymerized units with formation of amino groups, the proportion of the amino groups in the copolymer being at least 10 mol% greater than the proportion of the units of monoethylenically unsaturated monomers comprising acid groups, is used as the cationic polymer comprising vinylamine units.

5. The process according to any of claims 1 to 4, wherein polyvinylamine and/or an N-vinylformamide homopolymer having a degree of hydrolysis of at least 50 mol% is used as the cationic polymer comprising vinylamine units.

6. The process according to any of claims 1 to 5, wherein the water-soluble sodium, potassium, ammonium, calcium or magnesium salts or mixtures thereof are used as the ligninsulfonate.

7. The process according to any of claims 1 to 6, wherein the cationic polymer comprising vinylamine units is used in an amount of from 0.05 to 2.0% by weight, based on dry paper stock.

8. The process according to any of claims 1 to 7, wherein the cationic polymer comprising vinylamine units and ligninsulfonic acid and/or ligninsulfonate are used in the weight ratio of from 5:1 to 1:5.

9. The process according to any of claims 1 to 8, wherein the cationic polymer comprising vinylamine units and ligninsulfonic acid and/or ligninsulfonate are used in the weight ratio of from 2:1 to 1:2.

10. The process according to any of claims 1 to 9, wherein first ligninsulfonic acid and/or ligninsulfonate is metered into the paper stock, then the cationic polymer comprising vinylamine units is added and then the paper stock is drained.

11. The process according to any of claims 1 to 9, wherein first the cationic polymer comprising vinylamine units is metered into the paper stock, then ligninsulfonic acid and/or ligninsulfonate is added and then the paper stock is drained.

12. The process according to claim 10, wherein, after addition of ligninsulfonic acid and/or ligninsulfonate and at least one cationic polymer comprising vinylamine units to the paper stock, an anionic co-polymer comprising vinyl carboxamide units, which is obtainable by copolymerization of
(a) at least one N-vinylcarboxamide of the formula where R¹, R² are H or C₁- to C₆-alkyl,
(b) at least one monoethylenically unsaturated monomer comprising acid groups and/or the alkali metal, alkaline earth metal or ammonium salts thereof and optionally
(c) other monoethylenically unsaturated monomers and optionally
(d) compounds which have at least two ethylenically unsaturated double bonds in the molecule
is also added.

13. The use of a polymeric anionic compound according to claim 1 as an additive to the paper stock in the production of paper, board and cardboard in the presence of at least one cationic polymer comprising vinylamine units for increasing the dry strength.

## Revendications

1. Procédé de fabrication de papier et de carton présentant une grande résistance à sec par ajout séparé d'un polymère cationique contenant des unités vinylamine et d'un composé anionique polymère à une pâte à papier, déshydratation de la pâte à papier et séchage des produits de papier, **caractérisé en ce qu'**on utilise en tant que composé anionique polymère
(i) de l'acide ligninesulfonique et/ou un sulfonate de lignine et
(ii) au moins un copolymère, qui peut être obtenu par copolymérisation de
(a) au moins un amide d'acide N-vinylcarboxylique de formule dans laquelle R¹, R² = H ou alkyle en C₁ à C₆,
(b) au moins un monomère monoéthyléniquement insaturé contenant des groupes acides et/ou ses sels de métaux alcalin, de métaux alcalino-terreux ou d'ammonium, et éventuellement
(c) d'autres monomères monoéthyléniquement insaturés, et éventuellement
(d) des composés qui comprennent au moins deux doubles liaisons éthyléniquement insaturées par molécule.

2. Procédé selon la revendication 1, **caractérisé en ce qu'**on utilise en tant que polymère cationique contenant des unités vinylamine au moins un composé qui peut être obtenu par polymérisation d'au moins un monomère de formule dans laquelle R¹, R² = H ou alkyle en C₁ à C₆,
puis clivage partiel ou total des groupes -CO-R¹ des unités du monomère I polymérisées dans le polymère avec formation de groupes amino.

3. Procédé selon la revendication 1 ou 2, **caractérisé en ce qu'**on utilise en tant que polymère cationique contenant des unités vinylamine un homopolymère de N-vinylformamide hydrolysé à hauteur d'au moins 1 % en moles.

4. Procédé selon l'une quelconque des revendications 1 à 3, **caractérisé en ce qu'**on utilise en tant que polymère cationique contenant des unités vinylamine un copolymère qui peut être obtenu par copolymérisation de
(a) au moins un amide d'acide N-vinylcarboxylique de formule dans laquelle R¹, R² = H ou alkyle en C₁ à C₆,
(b) au moins un monomère monoéthyléniquement insaturé contenant des groupes acides et/ou ses sels de métaux alcalin, de métaux alcalino-terreux ou d'ammonium, et éventuellement
(c) d'autres monomères monoéthyléniquement insaturés, et éventuellement
(d) des composés qui comprennent au moins deux doubles liaisons éthyléniquement insaturées par molécule,
puis clivage partiel ou total des groupes -CO-R¹ des unités du monomère I polymérisées dans le polymère avec formation de groupes amino, la proportion des groupes amino dans le copolymère étant supérieure d'au moins 10 % en moles à la proportion des unités de monomères monoéthyléniquement insaturés contenant des groupes acides.

5. Procédé selon l'une quelconque des revendications 1 à 4, **caractérisé en ce qu'**on utilise en tant que polymère cationique contenant des unités vinylamine de la polyvinylamine et/ou un homopolymère de N-vinylformamide hydrolysé à hauteur d'au moins 50 % en moles.

6. Procédé selon l'une quelconque des revendications 1 à 5, **caractérisé en ce qu'**on utilise en tant que sulfonate de lignine les sels de sodium, de potassium, d'ammonium, de calcium, de magnésium solubles dans l'eau ou leurs mélanges.

7. Procédé selon l'une quelconque des revendications 1 à 6, **caractérisé en ce que** le polymère cationique contenant des unités vinylamine est utilisé en une quantité de 0,05 à 2,0 % en poids, par rapport à la pâte à papier sèche.

8. Procédé selon l'une quelconque des revendications 1 à 7, **caractérisé en ce que** le polymère cationique contenant des unités vinylamine et l'acide ligninesulfonique et/ou le sulfonate de lignine sont utilisés en un rapport en poids de 5:1 à 1:5.

9. Procédé selon l'une quelconque des revendications 1 à 8, **caractérisé en ce que** le polymère cationique contenant des unités vinylamine et l'acide ligninesulfonique et/ou le sulfonate de lignine sont utilisés en un rapport en poids de 2:1 à 1:2.

10. Procédé selon l'une quelconque des revendications 1 à 9, **caractérisé en ce que** l'acide ligninesulfonique et/ou le sulfonate de lignine sont tout d'abord ajoutés à la pâte à papier, puis le polymère cationique contenant des unités vinylamine est ajouté, et la pâte à papier est enfin déshydratée.

11. Procédé selon l'une quelconque des revendications 1 à 9, **caractérisé en ce que** le polymère cationique contenant des unités vinylamine est tout d'abord ajouté à la pâte à papier, puis l'acide ligninesulfonique et/ou le sulfonate de lignine sont ajoutés, et la pâte à papier est enfin déshydratée.

12. Procédé selon la revendication 10, **caractérisé en ce qu'**après l'ajout de l'acide ligninesulfonique et/ou du sulfonate de lignine et d'au moins un polymère cationique contenant des unités vinylamine à la pâte à papier, un copolymère anionique contenant des unités amide d'acide vinylcarboxylique est encore ajouté, qui peut être obtenu par copolymérisation de
(a) au moins un amide d'acide N-vinylcarboxylique de formule dans laquelle R¹, R² = H ou alkyle en C₁ à C₆,
(b) au moins un monomère monoéthyléniquement insaturé contenant des groupes acides et/ou ses sels de métaux alcalin, de métaux alcalino-terreux ou d'ammonium, et éventuellement
(c) d'autres monomères monoéthyléniquement insaturés, et éventuellement
(d) des composés qui comprennent au moins deux doubles liaisons éthyléniquement insaturées par molécule.

13. Utilisation d'un composé anionique polymère selon la revendication 1 en tant qu'additif pour pâte à papier lors de la fabrication de papier et de carton en présence d'au moins un polymère cationique contenant des unités vinylamine pour augmenter la résistance à sec.
